# EUROPÄISCHE PATENTSCHRIFT

(11) **EP 2 376 240 B1**
(45) Veröffentlichungstag und Bekanntmachung des Hinweises auf die Patenterteilung: **12.02.2014**
(21) Anmeldenummer: 09771720.1
(22) Anmeldetag: 09.12.2009
(51) Int. Cl.: B21B 1/26, B21B 1/46, C21D 8/02

(54) **VERFAHREN ZUM HERSTELLEN VON BÄNDERN AUS METALL UND PRODUKTIONSANLAGE ZUR DURCHFÜHRUNG DES VERFAHRENS**
METHOD FOR PRODUCING STRIPS OF METAL, AND PRODUCTION LINE FOR PERFORMING THE METHOD
PROCÉDÉ DE PRODUCTION DE BANDES MÉTALLIQUES ET INSTALLATION DE PRODUCTION POUR LA MISE EN OEUVRE DU PROCÉDÉ

(30) Priorität: 09.12.2008 DE 102008061206; 08.07.2009 DE 102009032358
(43) Veröffentlichungstag der Anmeldung: 19.10.2011
(73) Patentinhaber: SMS Siemag AG, 40237 Düsseldorf (DE)
(72) Erfinder: FRANZ, Rolf, 57223 Kreuztal (DE); SPITZER, Karl-Heinz, 38678 Clausthal-Zellerfeld (DE); EICHHOLZ, Hellfried, 31241 Ilsede (DE); SCHÄPERKÖTTER, Markus, 38112 Braunschweig (DE)
(74) Vertreter: Klüppel, Walter
(86) Internationale Anmeldenummer: PCT/EP2009/008795
(87) Internationale Veröffentlichungsnummer: WO 2010/066412

(56) Entgegenhaltungen:
- EP-A- 0 860 215
- EP-B- 1 047 510
- WO-A-2006/066551
- DE-A1-102007 005 015

## Beschreibung

Die Erfindung betrifft ein Verfahren zum kontinuierlichen und diskontinuierlichen Herstellen warm gewalzter Bänder aus gegossenem Metall, insbesondere Stahl, mit den Merkmalen des Oberbegriffs von Anspruch 1.
Ferner betrifft die Erfindung eine Produktionsanlage zur Durchführung des Verfahrens nach den Merkmalen des Oberbegriffs von Anspruch 9.

Mit einem bekannten Verfahren zum horizontalen Bandgießen ist es möglich, Schmelzen verschiedener Stahlsorten endabmessungsnah von weniger als 20mm Banddicke zu vergießen. Dabei können insbesondere Leichtbaustähle mit einem hohen Anteil an C, Mn, Al und Si vorteilhaft gefertigt werden.

So ist aus dem Dokument EP 1 047 510 B1 ein Produktionsverfahren zum Herstellen warm gewalzter dünner Flachprodukte bekannt. Danach wird in einer horizontalen Bandgießanlage Stahlschmelze endabmessungsnah in einem Bereich von 5mm bis 18mm Banddicke vergossen und vor dem Erreichen der eingerüstigen Vorstraße unter Schutzgasatmosphäre gesteuert gekühlt.

Das vorgewalzte Warmband wird in einer der Vorstraße nachgeordneten Einrichtung wahlweise gesteuert gekühlt, erwärmt oder auf Temperatur gehalten und die Kanten des Warmbandes werden nachgewärmt.

Der eingerüstigen Vorstraße folgen eine mehrgerüstige Fertigstraße, ein Auslaufrollgang mit einer Einrichtung zum Kühlen des Warmbandes sowie vor- und nachgeordnete Wickelmaschinen zum Aufwickeln des Warmbandes.

Die Walzentemperatur vor der mehrgerüstigen Fertigstraße kann durch die hinter der Vorstraße angeordnete Einrichtung zum Kühlen, Heizen oder Halten der Temperatur des Warmbandes wahlweise im Austenit- oder Ferritbereich oder im Übergangsbereich von Austenit zu Ferrit gezielt eingestellt werden.

Aus dem Dokument WO 2006/066551 A1 ist des Weiteren ein Verfahren zum Herstellen von Warmbändern aus Leichtbaustahl bekannt, der insbesondere gut kalt tiefziehfähig ist und der als Hauptelemente Fe, Mn, Si und Al aufweist.
Das durch Bandgießen erzeugte Vorband durchläuft zunächst eine unter Schutzgas stehende Einrichtung zur Homogenisierung in Verbindung mit einem wahlweise Halten der Temperatur, einem Kühlen oder Heizen. Daraufhin wird das Vorband einem wenigstens einen Stich aufweisenden Warmwalzprozess mit einem Gesamtumformungsgrad von mindestens 50% unterzogen. Nach dem letzten Stich wird das Warmband abgekühlt und aufgehaspelt.
In Abhängigkeit des Verhältnisses von Gieß- zu Walzgeschwindigkeit erfolgt der Warmwalzprozess inline oder entkoppelt.

Die Homogenisierungszone soll einen Temperaturausgleich über die Fläche des Warmbandes und einen Spannungsabbau innerhalb des Warmbandes bewirken, unabhängig davon, ob das Temperaturniveau gehalten, erhöht oder abgesenkt wird.

Die Frage ob der Walzprozess inline oder entkoppelt vom Gießprozess erfolgen soll, wird im Wesentlichen von den unterschiedlichen Geschwindigkeiten beim Gießen und Walzen abhängig gemacht, wobei auch das Rekristallisationsverhalten des Materials von Bedeutung ist.

Bei dem Gießprozess ist eine direkte Verbindung vom Material in der Flüssigphase im Bereich der Schmelzeaufgabe und den weiterführenden Verfahrensschritten des erstarrten Materials über das Gießband gegeben.
Das Gießband wird über eine Transportstrecke der Weiterverarbeitung zugeführt. Die weiteren Verfahrensschritte können sein: Richten, Walzen, Schneiden und Aufwickeln (Haspeln, Coilen). Durch diese und weitere Komponenten einer Gießanlage kann es zu Zug- und Massestromschwankungen im Gießband kommen. Setzen sich diese Störungen in Richtung des flüssigen Stahls fort, kann es zu Gießstörungen und zur negativen Beeinflussung des Gießbandes kommen, wie zum Beispiel Dickenschwankungen, Überströmungen, Kanteneinschnürungen und Band- oder Strömungsabriss.

Es ist Aufgabe der Erfindung, ein Verfahren zum Herstellen von Warmband auf einer Bandgießanlage und eine Bandgießanlage mit Aufwickeleinrichtung oder Stapeleinrichtung derart weiterzubilden, dass die dem Gießprozess folgenden Verfahrensschritte keine negativen Einflüsse auf das herzustellende Gießband im Hinblick auf dessen Qualität und dessen Materialeigenschaften haben und dass das Gießband nach dem Gießprozess in vorgegebene Größeneinheiten, die transportfähig bzw. lagerfähig sind, wie z. B. gestapelte Bleche oder Bunde (Coils), aufteilbar ist.

Die Aufgabe wird erfindungsgemäß durch die Merkmale der unabhängigen Patentansprüche 1 und 8 gelöst.

Demgemäß durchläuft nach den kennzeichnenden Merkmalen des Anspruchs 1 das durch Bandgießen hergestellte Vorband zur Homogenisierung der Gefügestruktur eine unter Schutzgas-Atmosphäre stehende erste Homogenisierungszone in Verbindung mit einem wahlweisen Halten der Temperatur des Vorbandes, einem Reduzieren der Temperatur oder einem Erhöhen der Temperatur, Treiber, Looper, Treiberfehler. Nachfolgend durchläuft das Vorband eine Temperatureinstellvorrichtung, um wahlweise die Temperatur des Vorbandes zu halten, die Temperatur des Vorbandes zu reduzieren oder die Temperatur des Vorbandes zu erhöhen. Im weiteren Verlauf wird das Vorband in einem mindestens einen Stich aufweisenden Warmwalzprozess einer Dickenreduktion von kleiner 49 % unterzogen. Nachfolgend durchläuft das Vorband eine zweite Homogenisierungszone bevor es als Warmband von dem nachkommenden Vorband getrennt wird.

In der ersten Homogenisierungszone wird ein Argon/CO₂ -Stickstoff-Gemisch als Inertisierungsgas verwendet. In der ersten Homogenisierungszone erfolgt ein Halten der Temperatur im Bereich von 900 -1000 °C, ein Reduzieren der Temperatur um 200 °C und ein Erhöhen der Temperatur um 250 °C.

Damit das Material zu einem Bund (Coil) gebogen werden kann, muss es geeignete Gefügestrukturen besitzen, die eine Verformung bei auftretender Zug-und Druckspannung zulassen.

Diese Gefügeeigenschaften lassen sich durch den mindestens einen Walzvorgang mit einem Stich bis zu einem Umformungsgrad von 49 % erreichen.

Durch diesen Umformprozess wird eine Rekristallisation des Materials angestoßen. In der anschließenden zweiten Homogenisierungszone erfährt das nunmehr erhaltene Warmband eine mindestens in den Randbereichen erfolgte Rekristallisation, bei einer gehaltenen Temperatur des Warmbandes, bei einer vergleichsweise reduzierten Temperatur oder bei einer vergleichsweise höhleren Temperatur.

In der dem ersten Walzgerüst nachgeordneten zweiten Homogenisierungszone kann das Material rekristallisieren und es kann damit Zug- und Druckspannungen aufnehmen. Diese Vorgehensweise der Rekristallisation eignet sich insbesondere bei Leichtbaustählen, die u. a. einen sehr großen Erstarrungsintervall aufweisen können, das heißt, die ein mehr oder weniger großes "Temperaturfenster" vom Beginn der Erstarrung aus der Schmelze bis zur vollständigen Durcherstarrung ausbilden und davon abhängig Null-Festigkeits- bzw. Null-Zähigkeitstemperaturen besitzen.

Nachdem das Vorband die zweite Homogenisierungszone durchlaufen hat, wird das Warmband einer Trenneinrichtung mit zur Walz- bzw. Transportbandgeschwindigkeit synchronisierter Arbeitsgeschwindigkeit zugeführt, mit vorbestimmter Länge im Vorband abgeschnitten und in einer Wickelanlage zu einem Bund (Coil) aufgewickelt.

Der Vorgang zum Schneiden des Warmbandes kann aber auch bereits unmittelbar nachdem das Warmband die zweite Homogenisierungszone verlassen hat erfolgen, wobei dann das auf Länge geschnittene Warmband über geeignete Transporteinrichtungen in eine Stapelanlage geführt und dort in Form von Platten gestapelt wird.

In Ausgestaltung des erfindungsgemäßen Verfahrens ist der Gießprozess vom Walzprozess entkoppelt.

Damit ist der Vorteil verbunden, dass zum einen die Gießgeschwindigkeit in Abhängigkeit vom Verlauf des Erstarrungsprozess der Schmelze gewählt werden kann und dass zum anderen der Warmwalzprozess bei einer definierten Warmbandtemperatur, bis zum Erreichen eines vorgegebenen Umformungsgrades erfolgen kann.

In weiterer Ausgestaltung des erfindungsgemäßen Verfahrens wird nach dem ersten Prozess zur Homogenisierung der Gefügestruktur die Transportgeschwindigkeit des Vorbandes mittels einer Massestromregeleinheit beeinflusst. Damit wird verhindert, dass Störungen aus den nachfolgenden Prozessabläufen innerhalb des Herstellungsverfahrens den Gießvorgang und das Gießband negativ beeinflussen, und es zum beispiel zu Dickenschwankungen, zu Überströmungen, zu Kanteneinschnürungen und zu Band- oder Strömungsabriss kommen kann.

Nach den Merkmalen des Patentanspruchs 9 besteht die Produktionsanlage zur Durchführung des erfindungsgemäßen Verfahrens aus einer an sich bekannten Gießmaschine, der eine unter einer Schutzgas-Atmosphäre stehende erste Homogenisierungszone zur Beeinflussung der Gefügestruktur des gegossenen Vorbandes nachgeordnet ist, in der die Temperatur des Vorbandes wahlweise gehalten, reduziert oder erhöht wird.
Der ersten Homogenisierungszone ist eine erste Temperatureinstellvorrichtung zum wahlweisen Halten der Temperatur des Vorbandes, zum Reduzieren der Temperatur oder zum Erhöhen der Temperatur nachgeordnet.
In Transportrichtung des Vorbandes gesehen, ist der ersten Temperatureinstellvorrichtung, unter Einordnung einer Massenflussregeleinrichtung zwischen einem ersten und zweiten Vorband-Förderelement, eine zweite Temperatureinstellvorrichtung nachgeordnet, in der das Gießband auf eine geeignete Walztemperatur gebracht wird, und zwar wahlweise durch Halten der Temperatur des Gießbandes, durch Reduzieren der Temperatur oder durch Erhöhen der Temperatur.

Der zweiten Temperatureinstellvorrichtung ist ein erstes Walzgerüst nachgeordnet, in dem mit wenigstens einem Stich das Vorband mit der geeigneten Temperatur einer Dickenreduktion von kleiner 49 % unterzogen wird. In einer dem ersten Walzgerüst nachgeordneten zweiten Homogenisierungszone wird das Vorband nunmehr als Warmband bei einer Temperatur von 700 - 900°C einer Rekristallisation, insbesondere in den Randbereichen des Warmbandes unterworfen, so dass das Material Zug- bzw. Druckkräfte als auch plastische Verformungen, die beim Wickeln oder Stapeln auftreten, ohne Beeinträchtigung der Gefügestruktur aufnehmen kann.
Schließlich ist der zweiten Homogenisierungszone eine Trenneinrichtung nachgeordnet, die mit einer mit der Transportgeschwindigkeit der Warmband-Fördereinrichtung synchronisierte Arbeitsgeschwindigkeit betrieben wird. In der Trenneinrichtung wird das der Einrichtung kontinuierlich zulaufende und warm gewalzte Warmband, nach dem Schneiden aufgewickelt oder als Platten gestapelt.
In weiterer Ausgestaltung der erfindungsgemäßen Produktionsanlage ist der ersten Temperatureinstellvorrichtung eine aus einer Tänzerwalze oder einen Schlingenheber ausgebildete Massenstromregeleinheit nachgeordnet. Die Massenstromregeleinheit ist dabei, in Transportrichtung des Vorbandes gesehen, zwischen einem ersten Vorband-Förderelement und einem zweiten Vorband-Förderelement eingeordnet.
Des Weiteren ist in Ausgestaltung der Erfindung vor dem Walzgerüst eine zweite Temperatureinstellvorrichtung angeordnet, in der das Vorband auf eine geeignete Walztemperatur gebracht wird, damit das Vorband einem wenigstens einen Stich aufweisenden Warmwalzprozess unterzogen werden kann, so dass das Vorband dann als Warmband einen Umformungsgrad von kleiner 49% der Gesamtumformung aufweist.

Schließlich ist der Trenneinrichtung in Ausgestaltung der Erfindung eine Wickel-oder Stapelvorrichtung nachgeordnet, in der das Warmband zu einem Bund (Coil) gewickelt oder als einzelne Platten abgelegt wird.

Weitere Merkmale und Vorteile der Erfindung ergeben sich aus der nachfolgenden Beschreibung des in der Zeichnung dargestellten Ausführungsbeispiels.
In der Zeichnung zeigt:
- Fig.1: schematisch die Produktionsanlage zur Durchführung des erfindungsgemäßen Verfahrens zum endabmessungsnahen Bandgießen mit Wickel- bzw. Stapeleinrichtung.

Die einzige Figur 1 zeigt in schematischer Darstellung eine erfindungsgemäße Produktionsanlage zur Durchführung des erfindungsgemäßen Verfahrens. Die Produktionsanlage weist zur Durchführung des Gießverfahrens oder Gießprozesses eine Gießmaschine 1 in Form einer horizontalen Bandgießanlage auf, die eine Fördereinrichtung in Form eines umlaufenden Förderbandes 2 mit zwei Umlenkrollen 3, 3' umfasst. Die Gießmaschine 1 ist weiterhin mit einer Seitenabdichtung 4 versehen, die verhindert, dass aufgegebene Schmelze 5 rechts und links von der Fördereinrichtung 2 herunterfließen kann. Die Schmelze 5 wird mittels einer Pfanne 6 an die Gießmaschine 1 transportiert und fließt durch eine im Boden der Pfanne 6 ausgebildete Öffnung 7 in ein Zulaufgefäß 8. Dieses Zulaufgefäß 8 ist wie ein Überlaufgefäß ausgebildet.

Nicht näher dargestellt sind die Einrichtungen zur intensiven Kühlung der Unterseite des Obertrums der Fördereinrichtung 2 sowie die vollständige Einhausung der Gießmaschine 1 mit entsprechender Schutzgasatmosphäre.

Nach Aufgabe der Schmelze 5 auf das umlaufende Förderband der Fördereinrichtung 2 kommt es infolge der intensiven Kühlung zur Erstarrung und Bildung eines Gieß- oder Vorbandes 9, das am Ende der Fördereinrichtung 2 weitestgehend durcherstarrt ist.

Zum Temperaturausgleich und Spannungsabbau schließt sich an die Gießmaschine 1 eine erste Homogenisierungszone 10 an. Diese umfasst eine wärmegedämmte Einhausung 11 und einen Rollgang. Diese erste Homogenisierungszone kann wahlweise dazu benutzt werden, die Temperatur des Gieß- oder Vorbandes 9 zu halten, weiter abzukühlen oder alternativ etwas aufzuheizen. Insbesondere ist vorgesehen, dass in dieser ersten Homogenisierungszone 10 das Gieß- oder Vorband 9 unter einer Schutzgasatmosphäre aus einem Argon-CO₂-Stickstoff-Gemisch als Inertisierungsgas einem ersten Prozess zur Homogenisierung des Gefüges wahlweise durch Halten einer Temperatur bei 900 - 1000 °C, durch Reduzieren der Temperatur um 200 °C oder alternativ durch Erhöhen der Temperatur um 250 °C ausgesetzt wird.

Nachfolgend durchläuft das Gieß- oder Vorband 9 eine erste Temperatureinstellvorrichtung 12 und wird dann mittels eines ersten Vorband-Förderelementes 14 und eines zweiten Vorband-Förderelementes 14' durch eine zwischen dem ersten Vorband-Förderelement 14 und dem zweiten Vorband-Förderelement 14' angeordnete, aus Tänzerwalze oder Schlingenheber ausgebildete Massenstromregeleinheit 13 einer zweiten Temperatureinstellvorrichtung 15 zugeführt. In dieser zweiten Temperatureinstellvorrichtung 15 wird das Gieß- oder Vorband 9 auf Walztemperatur gebracht, bevor es dann in einem nachfolgenden ersten Walzgerüst 16 unter Durchführung mindestens eines Stiches einem Warmwalzprozess unterzogen wird, bis das Gieß- oder Vorband 9 einen Umformungsgrad von kleiner 49% der Gesamtumformung aufweist. In dieser zweiten Temperatureinstellvorrichtung 15 wird das Gieß- oder Vorband 9 wahlweise auf einer Temperatur von 880 - 940 °C gehalten, um eine Temperatur von 50 °C reduziert oder alternativ die Temperatur um 50 °C erhöht. Nach Durchlaufen des ersten Walzgerüstes 16 wird das Gieß- oder Vorband 9 anschließend einer zweiten Homogenisierungszone 17 zugeführt, in welcher das Gieß- oder Vorband 9 einem zweiten Prozess zur Homogenisierung, insbesondere Rekristallisation der Gefügestruktur, unterzogen wird. Dies geschieht dadurch, dass wahlweise die Temperatur des Gieß-oder Vorbandes 9 in der zweiten Homogenisierungszone 17 auf einer Temperatur bei 700 - 900 °C gehalten wird, die Temperatur um 100 °C reduziert oder die Temperatur um 50 °C erhöht wird. Nachfolgend zur zweiten Homogenisierungszone 17 passiert das Gieß- oder Vorband 9 dann eine mit der Transport- oder Bandgeschwindigkeit synchronisierte Trenneinrichtung 18 in Form einer Schere und wird danach als fertig gewalztes und vom Gieß- oder Vorband 9 abgetrenntes Warmband einer Wickeleinrichtung 19 oder einer Stapeleinrichtung 20 zugeführt.

## Patentansprüche

1. Verfahren zum kontinuierlichen oder diskontinuierlichen Herstellen warm gewalzter Bänder aus gegossenem Metall, insbesondere Stahl, wonach das gegossene Band als Vorband wenigsten einem Wärmebehandlungsprozess unterzogen und nachfolgend als Warmband aufgewickelt oder gestapelt wird,
**dadurch gekennzeichnet,**
**dass** das nach dem Gießprozess erhaltene Vorband einer unter Schutzgas stehenden Atmosphäre in Verbindung mit einem ersten Prozess zur Homogenisierung des Gefüges, durch wahlweises Halten einer Temperatur bei 900 - 1000 °C,
durch Reduzieren der Temperatur um 200 °C
oder durch Erhöhen der Temperatur um 250 °C, ausgesetzt wird, dass das Vorband nach dem ersten Homogenisierungsprozess wenigstens einer weiteren Wärmebehandlung durch wahlweises Halten der Temperatur bei 880 - 940 °C, durch Reduzieren der Temperatur um 50 °C oder durch Erhöhen der Temperatur um 50 °C unterzogen wird,
**dass** das Vorband im weiteren Verlauf einem mindestens einen Stich aufweisenden Warmwalzprozess unterzogen wird, wobei das Vorband einer Dickenreduktion von kleiner 49 % unterzogen wird,
**dass** das Vorband daraufhin einem zweiten Prozess zur Homogenisierung bzw. zur Rekristallisation der Gefügestruktur, durch wahlweises Halten der Temperatur bei 700 - 900 °C, durch Reduzieren der Temperatur um 100 °C oder durch Erhöhen der Temperatur um 50 °C, unterzogen wird und
**dass** das Vorband nachfolgend eine mit der Transport- oder Bandgeschwindigkeit synchronisierten Trenneinrichtung passiert und als gewalztes Warmband vom Vorband abgetrennt wird.

2. Verfahren nach Anspruch 1,
**dadurch gekennzeichnet,**
**dass** der Gießprozess vom Walzprozess entkoppelt ist.

3. Verfahren nach einem der vorhergehenden Ansprüche,
**dadurch gekennzeichnet,**
**dass** die Transportgeschwindigkeit des Vorbandes mittels einer Massestromregeleinheit beeinflusst wird.

4. Verfahren nach den Ansprüchen 1 bis 3,
**dadurch gekennzeichnet,**
**dass** das Vorband vor dem Warmwalzen einer zweiten Wärmebehandlung durch wahlweises Halten der Temperatur bei 880 - 940 °C, durch Reduzieren der Temperatur um 50 °C oder durch Erhöhen der Temperatur um 50 °C unterzogen wird.

5. Verfahren nach den Ansprüchen 1 bis 4,
**dadurch gekennzeichnet,**
**dass** das Vorband nach der zweiten Wärmebehandlung warm gewalzt wird.

6. Verfahren nach den Ansprüchen 1 bis 5,
**dadurch gekennzeichnet,**
**dass** das Vorband nach dem Warmwalzen einem zweiten Homogenisierungsprozess, insbesondere zur Rekristallisation des Vorbandes in den Randbereichen, durch wahlweises Halten der Temperatur bei 700 - 900 °C, durch Reduzieren der Temperatur um 100 °C oder durch Erhöhen der Temperatur um 50 °C, ausgesetzt wird.

7. Verfahren nach den Ansprüchen 1 bis 6,
**dadurch gekennzeichnet,**
**dass** das Vorband nach dem zweiten Homogenisierungsprozess als Warmband eine mit der Transportgeschwindigkeit des Vorbandes synchronisierte Trenneinrichtung passiert und das Vorband als Warmband nachfolgend gewickelt oder gestapelt wird.

8. Produktionsanlage zur Durchführung des Verfahrens nach einem oder mehreren der Ansprüche 1 bis 7,
mit wenigstens einer Gießmaschine (1) zum Herstellen eines Gieß- oder Vorbandes (9) vorbestimmter Dicke, mit wenigstens einer Fördereinrichtung (2) zum Transport des Gießbandes, mit wenigstens einer Homogenisierungszone (10), in der zur Beeinflussung der Gefügestruktur des Gieß-oder Vorbandes die Temperatur gehalten, reduziert oder erhöht wird, mit wenigstens einer weiteren Temperaturzone, in der die Temperatur gehalten, reduziert oder erhöht wird, mit wenigstens einem ersten Walzgerüst (16) zum Erreichen einer teilweisen Umformung des Vorbandes (9), mit wenigstens einer Trenneinrichtung (18) und mit wenigstens einer Wickel-oder Stapeleinrichtung (19; 20), wobei
der Gießmaschine (1) eine unter einer Schutzgas-Atmosphäre stehende erste Homogenisierungszone (10) nachgeordnet ist, in der die Temperatur wahlweise gehalten, reduziert oder erhöht wird,
**dadurch gekennzeichnet, dass** der ersten Homogenisierungszone (10) eine Temperatureinstellvorrichtung (15) zum wahlweisen Halten der Temperatur, zum Reduzieren der Temperatur oder zum Erhöhen der Temperatur nachgeordnet ist, dass der Temperatureinstellvorrichtung (15) ein erstes Walzgerüst (16) nachgeordnet ist, in dem mit wenigstens einem Stich das Vorband einer Dickenreduktion von kleiner 49 % unterzogen wird,
dass dem Walzgerüst (16) eine zweite Homogenisierungszone (17) nachgeordnet ist, in der die Temperatur wahlweise gehalten, reduziert oder erhöht wird, um eine Rekristallisation des Warmbandes wenigstens in den Randbereichen zu erhalten, und
dass der zweiten Homogenisierungszone (17) eine Trenneinrichtung (18) nachgeordnet ist, deren Arbeitsgeschwindigkeit mit der Geschwindigkeit der Fördereinrichtung (2) synchronisiert ist, und in der das vorgewalzte Vorband (9) als Warmband vom Vorband abgetrennt wird.

9. Produktionsanlage nach Anspruch 8,
**dadurch gekennzeichnet,**
**dass** der Gießprozess von dem Walzprozess entkoppelt ist.

10. Produktionsanlage nach Anspruch 8 oder 9,
**dadurch gekennzeichnet,**
**dass** der ersten Homogenisierungszone (10) eine aus Tänzerwalze oder Schlingenheber ausgebildete Massenstromregeleinheit (13) nachgeordnet ist.

11. Produktionsanlage nach einem der Ansprüche 8 - 10,
**dadurch gekennzeichnet,**
**dass** eine Massenstromregeleinheit (13), in Transportrichtung des Vorbandes (9) gesehen, zwischen einem ersten Vorband-Förderelement (14) und einem zweiten Vorband-Förderelement (14) eingeordnet ist.

12. Produktionsanlage nach einem der Ansprüche 8 - 11,
**dadurch gekennzeichnet,**
**dass** in Transportrichtung des Bandes der ersten Homogenisierungszone (10) eine erste Temperatureinstellvorrichtung (12) und eine Massenstromregeleinheit (13) nachgeordnet ist, wobei die Massenstromregeleinheit der zweiten Temperaturstellvorrichtung (15) vorgeschaltet ist.

13. Produktionsanlage nach Anspruch 12,
**dadurch gekennzeichnet,**
**dass** zwischen der ersten Temperatureinstellvorrichtung (12) und der Massenstromregeleinheit (13) und/oder zwischen der Massenstromregeleinheit (13) und der zweiten Temperatureinstellvorrichtung (15) ein Förderelement (14, 14') angeordnet ist.

14. Produktionsanlage nach einem der Ansprüche 8 - 13,
**dadurch gekennzeichnet,**
**dass** der Trenneinrichtung (18) eine Wickelvorrichtung (19) oder eine Stapelvorrichtung (20) nachgeordnet ist.

## Claims

1. Method for continuous or discontinuous production of hot-rolled strips from cast metal, particularly steel, according to which the cast strip as pre-strip is subjected to at least one heat treatment process and is subsequently coiled or stacked as hot strip, **characterised in that** the pre-strip obtained after the casting process is exposed to an atmosphere, which stands under protective gas, in conjunction with a first process for homogenisation of the structure selectably by maintenance of a temperature at 900 - 1,000° C, by reducing the temperature by 200° C or by increasing the temperature by 250° C, that the pre-strip after the first homogenisation process is subjected to at least one further heat treatment selectably by maintenance of the temperature at 880 - 940° C, by reducing the temperature by 50° C or by increasing the temperature by 50° C, that the pre-strip is in the further course subjected to a hot-rolling process comprising at least one pass, wherein the pre-strip is subjected to a thickness reduction of less than 49%, that the pre-strip is thereupon subjected to a second process for homogenisation or for recrystallisation of the structure selectably by maintenance of the temperature at 700 - 900° C, by reducing the temperature by 100° C or by increasing the temperature by 50° C, and that the pre-strip subsequently passes a separating device synchronised with the transport or strip speed and is separated as rolled hot strip from the pre-strip.

2. Method according to claim 1, **characterised in that** the casting process is decoupled from the rolling process.

3. Method according to one of the preceding claims, **characterised in that** the transport speed of the pre-strip is influenced by means of a mass/flow regulating unit.

4. Method according to claims 1 to 3, **characterised in that** the pre-strip prior to hot-rolling is subjected to a second heat treatment selectably by maintenance of the temperature at 880 - 940° C, by reducing the temperature by 50° C or by increasing the temperature by 50° C.

5. Method according to claims 1 to 4, **characterised in that** the pre-strip is hot-rolled after the second heat treatment.

6. Method according to claims 1 to 5, **characterised in** the pre-strip after the hot-rolling is exposed to a second homogenisation process, particularly for recrystallisation of the pre-strip in the edge regions, selectably by maintenance of the strip at 700 - 900° C, by reducing the temperature by 100° C or by increasing the temperature by 50° C.

7. Method according to claims 1 to 6, **characterised in that** the pre-strip after the second homogenisation process passes, as hot strip, a separating device synchronised with the transport speed of the pre-strip and the pre-strip is subsequently coiled or stacked as hot strip.

8. Production plant for carrying out the method according to one or more of claims 1 to 7, with at least one casting machine (1) for producing a cast strip or pre-strip (9) of predetermined thickness, with at least one conveying device (2) for transport of the cast strip, with at least one homogenisation zone (10), in which for influencing the structure of the cast strip or pre-strip the temperature is maintained, reduced or increased, with at least one further temperature zone, in which the temperature is maintained, reduced or increased, with at least one first roll stand (16) for achieving partial reshaping of the pre-strip (9), with at least one separating device (18) and with at least one coiling or stacking device (19; 20), wherein arranged downstream of the casting machine (1) is a first homogenisation zone (10), which stands under a protective gas atmosphere and in which the temperature is selectably maintained, reduced or increased, **characterised in that** arranged downstream of the first homogenisation zone (10) is a temperature setting device (15) for selectably maintaining the temperature, reducing the temperature or increasing the temperature, that arranged downstream of the temperature setting device (15) is a first roll stand (16), in which the pre-strip is subjected to a thickness reduction of less than 49% by at least one pass, that arranged downstream of the roll stand (16) is a second homogenisation zone (17), in which the temperature is selectably maintained, reduced or increased in order to achieve recrystallisation of the hot strip at least in the edge regions and that arranged downstream of the second homogenisation zone (17) is a separating device (18), the working speed of which is synchronised with the speed of the conveying device (2) and in which the pre-rolled pre-strip (9), as hot strip, is separated from the pre-strip.

9. Production plant according to claim 8, **characterised in that** the casting process is decoupled from the rolling process.

10. Production plant according to claim 8 or 9, **characterised in that** arranged downstream of the first homogenisation zone (10) is a mass/flow regulating unit (13) constructed from a dancer roller or loop lifter.

11. Production plant according to any one of claims 8 to 10, **characterised in that** a mass/flow regulating unit (13) is arranged between a first pre-strip conveying element (14) and a second pre-strip conveying element (14) as seen in transport direction of the pre-strip (9).

12. Production plant according to any one of claims 8 to 11, **characterised in that** a first temperature setting device (12) and a mass/flow regulating unit (13) are arranged downstream of the first homogenisation zone (10) in transport direction of the strip, wherein the mass/flow regulating unit (13) is upstream of the second temperature setting device (15).

13. Production plant according to claim 12, **characterised in that** a conveying element (14, 14') is arranged between the first temperature setting device (12) and the mass/flow regulating unit (13) and/or between the mass/flow regulating unit (13) and the second temperature setting device (15).

14. Production plant according to any one of claims 8 to 13, **characterised in that** a coiling device (19) or a stacking device (20) is arranged downstream of the separating device (18).

## Revendications

1. Procédé pour la production en continu ou en discontinu de feuillards laminés à chaud à partir de métal en fusion, en particulier d'acier, selon lequel le feuillard en fusion est soumis sous la forme d'un feuillard précurseur, à au moins un processus de traitement thermique et est ensuite enroulé ou empilé sous la forme d'un feuillard à chaud, **caractérisé en ce que** le feuillard précurseur que l'on obtient après le processus de coulée est exposé à une atmosphère de gaz de protection en liaison avec un premier processus pour l'homogénéisation de la structure, en procédant au choix, soit au maintien de la température à 900 - 1000 °C, soit à une réduction de la température à concurrence de 200 °C, soit à une élévation de la température à concurrence de 250 °C, **en ce que** le feuillard précurseur est soumis, après le premier processus d'homogénéisation, à au moins un traitement thermique supplémentaire en procédant au choix, soit au maintien de la température à 880 - 940 °C, soit à une réduction de la température à concurrence de 50 °C, soit à une élévation de la température à concurrence de 50 °C, **en ce que** le feuillard précurseur est soumis par la suite à un processus de laminage à chaud présentant au moins une coulée, le feuillard précurseur étant soumis à une réduction de l'épaisseur à concurrence d'une valeur inférieure à 49 %, **en ce que** le feuillard précurseur est ensuite soumis à un deuxième processus pour l'homogénéisation respectivement pour la recristallisation de la structure en procédant au choix, soit au maintien de la température à 700 - 900 °C, soit à une réduction de la température à concurrence de 100 °C, soit à une élévation de la température à concurrence de 50 °C, et **en ce qu'**on fait ensuite passer le feuillard précurseur par un mécanisme de séparation synchronisé avec la vitesse de transport ou du feuillard et on le sépare du feuillard précurseur sous la forme d'un feuillard à chaud laminé.

2. Procédé selon la revendication 1, **caractérisé en ce que** le processus de coulée est découplé du processus de laminage.

3. Procédé selon l'une quelconque des revendications précédentes, **caractérisé en ce que** la vitesse de transport du feuillard précurseur est influencée au moyen d'une unité de réglage du flux massique.

4. Procédé selon l'une quelconque des revendications 1 à 3, **caractérisé en ce que** le feuillard précurseur est soumis, avant le laminage à chaud, à un deuxième traitement thermique en procédant au choix, soit au maintien de la température à 880 - 940 °C, soit à une réduction de la température à concurrence de 50 °C, soit à une élévation de la température à concurrence de 50 °C.

5. Procédé selon l'une quelconque des revendications 1 à 4, **caractérisé en ce que** le feuillard précurseur est soumis à un laminage à chaud après le deuxième traitement thermique.

6. Procédé selon l'une quelconque des revendications 1 à 5, **caractérisé en ce que** le feuillard précurseur est exposé, après le laminage à chaud, à un deuxième processus d'homogénéisation, en particulier pour la recristallisation du feuillard précurseur dans les zones marginales, en procédant au choix, soit au maintien de la température à 700 - 900 °C, soit à une réduction de la température à concurrence de 100 °C, soit à une élévation de la température à concurrence de 50 °C.

7. Procédé selon l'une quelconque des revendications 1 à 6, **caractérisé en ce qu'**on fait passer le feuillard précurseur, après le deuxième processus d'homogénéisation, sous la forme d'un feuillard à chaud, par un mécanisme de séparation synchronisé avec la vitesse de transport du feuillard précurseur et on enroule ou on empile ensuite le feuillard précurseur sous la forme d'un feuillard à chaud.

8. Installation de production pour la mise en oeuvre du procédé selon une ou plusieurs des revendications 1 à 7, comprenant au moins une fondeuse (1) pour la production d'un feuillard en fusion ou d'un feuillard précurseur (9) possédant une épaisseur prédéfinie, au moins un mécanisme de transport (2) pour le transport du feuillard en fusion, au moins une zone d'homogénéisation (10) dans laquelle on maintient, on réduit ou on élève la température pour influencer la structure du feuillard en fusion ou du feuillard précurseur, au moins une zone de traitement thermique supplémentaire dans laquelle on maintient, on réduit ou on élève la température, au moins une première cage de laminoir (16) pour obtenir une transformation partielle du feuillard précurseur (9), au moins un mécanisme de séparation (18) et au moins un mécanisme d'enroulement ou d'empilement (19, 20), une première zone d'homogénéisation (10) dans laquelle règne une atmosphère de gaz de protection étant montée à la suite de la fondeuse (1), zone dans laquelle on procède au choix soit au maintien, soit à une réduction, soit à une élévation de la température, **caractérisée en ce qu'**un dispositif de réglage de la température (15) pour procéder au choix, soit au maintien de la température, soit à une réduction de la température, soit à une élévation de la température, est monté à la suite de la première zone d'homogénéisation (10), **en ce qu'**une première cage de laminoir (16) est montée à la suite du dispositif de réglage de la température (15), dans laquelle, avec au moins une coulée, le feuillard précurseur est soumis à une réduction de l'épaisseur à concurrence d'une valeur inférieure à 49 %, **en ce qu'**une deuxième zone d'homogénéisation (17) est montée à la suite de la cage de laminoir (16), dans laquelle on procède au choix, soit au maintien, soit à une réduction, soit à une élévation de la température, afin d'obtenir une recristallisation du feuillard à chaud, au moins dans les zones marginales, et **en ce qu'**un deuxième mécanisme de séparation (18) est monté à la suite de la deuxième zone d'homogénéisation (17), dont la vitesse de travail est synchronisée avec la vitesse du mécanisme de transport (2), et dans lequel le feuillard précurseur (9) qui a été soumis à un laminage préalable est séparé du feuillard précurseur sous la forme d'un feuillard à chaud.

9. Installation de production selon la revendication 8, **caractérisée en ce que** le processus de coulée est découplé du processus de laminage.

10. Installation de production selon la revendication 8 ou 9, **caractérisée en ce qu'**une unité de réglage du flux massique (13), réalisée sous la forme d'un rouleau danseur ou sous la forme d'un releveur de boucle, est montée à la suite de la première zone d'homogénéisation (10).

11. Installation de production selon l'une quelconque des revendications 8 à 10, **caractérisée en ce qu'**une unité de réglage du flux massique (13) est intercalée, lorsqu'on regarde dans la direction de transport du feuillard précurseur (9), entre un premier élément de transport (14) du feuillard précurseur et un deuxième élément de transport (14) du feuillard précurseur.

12. Installation de production selon l'une quelconque des revendications 8 à 11, **caractérisée en ce qu'**un premier dispositif de réglage de la température (12) et une unité de réglage du flux massique (13) sont montés, dans la direction de transport du feuillard, à la suite de la première zone d'homogénéisation (10), l'unité de réglage du flux massique étant montée à l'avant du deuxième dispositif de réglage de la température (15).

13. Installation de production selon la revendication 12, **caractérisée en ce qu'**un élément de transport (14, 14') est disposé entre le premier dispositif de réglage de la température (12) et l'unité de réglage du flux massique (13) et/ou entre l'unité de réglage du flux massique (13) et le deuxième dispositif de réglage de la température (15).

14. Installation de production selon l'une quelconque des revendications 8 à 13, **caractérisée en ce qu'**un dispositif d'enroulement (19) ou un dispositif d'empilement (20) est monté à la suite du mécanisme de séparation (18).
